# EUROPÄISCHE PATENTSCHRIFT

(11) **EP 1 214 995 B1**
(45) Veröffentlichungstag und Bekanntmachung des Hinweises auf die Patenterteilung: **11.10.2006**
(21) Anmeldenummer: 01127929.6
(22) Anmeldetag: 23.11.2001
(51) Int. Cl.: B21J 5/00, C22F 1/18

(54) **Verfahren zur Behandlung metallischer Werkstoffe**
Method for the treatment of metal materials
Méthode de traitement de matériaux métalliques

(30) Priorität: 14.12.2000 DE 10062310
(43) Veröffentlichungstag der Anmeldung: 19.06.2002
(73) Patentinhaber: GKSS-Forschungszentrum Geesthacht GmbH, 21502 Geesthacht (DE)
(72) Erfinder: Appel, Fritz, Dr., 21502 Geesthacht (DE); Eggert, Stephan, 21481 Lauenburg (DE); Lorenz, Uwe, 21397 Bardowick (DE); Oehring, Michael, Dr., 21502 Geesthacht (DE)
(74) Vertreter: UEXKÜLL & STOLBERG

(56) Entgegenhaltungen:
- RU-C- 2 056 214
- US-A- 5 039 356
- US-A- 5 190 603
- DATABASE WPI Derwent Publications Ltd., London, GB; AN 1985-054318 [09] XP002243457 & SU 1 079 337 A (KURGANSK MASHINO STR), 15. März 1984 (1984-03-15)
- DATABASE WPI Derwent Publications Ltd., London, GB; AN 1986-060428 [09] XP002243458 & SU 1 171 541 A (LUTSKIJ AVTOMOBILNYJ Z), 7. August 1985 (1985-08-07)
- DATABASE WPI Derwent Publications Ltd., London, GB; AN 1988-153312 [25] XP002243459 & SU 1 348 048 A (MO I STALI I SPLAVOV), 30. Oktober 1987 (1987-10-30)

## Beschreibung

Die Erfindung betrifft ein Verfahren zur Behandlung schwer umformbarer metallischer Werkstoffe zur Konsolidierung des Gefüges der metallischen Werkstoffe. Ein solches Verfahren ist z.B. in der US-A-5 039 356 angegeben.

Bisher verwendete konventionelle Behandlungs- bzw. Umformtechniken für metallische Werkstoffe zeigen Konsolidierungsergebnisse, die den an sich gewünschten Ergebnissen regelmäßig nicht genügen. Spezielle metallische Werkstoffe, beispielsweise der Gruppe der Titanaluminide oder Magnesium-Werkstoffe, weisen nach den bisher verwendeten konventionellen Behandlungs- bzw. Umformtechniken, beispielsweise durch Schmieden oder Strangpressen, immer noch erhebliche chemische und strukturelle Inhomogenitäten ihres Gefüges auf, die für bestimmte technische Anwendungen nicht toleriert werden können. Den bekannten Behandlungs- bzw. Umformtechniken mangelt es in erster Linie daran, daß mit diesen nur verhältnismäßig niedrige Umformgrade erreicht werden können. Dieses ist, beispielsweise wenn die metallischen Werkstoffe in thermisch und mechanisch hochbelasteten Bereichen eingesetzt werden sollen, beispielsweise bei Turbinenschaufels von Strahltriebwerken für Flugzeuge oder Pleuels für Antriebsaggregate von Automobilen, nicht hinnehmbar.

Metallische Werkstoffe wie intermetallische Titanaluminide sind sehr spröde und damit schwer umformbare Werkstoffe. Bisher wurden derartige metallische Werkstoffe ausschließlich über schmelzmetalogische Verfahren hergestellt, wobei vorwiegend Vakuum-Lichtbogenschmelzen, Plasmaschmelzen und Induktionsschmelzen angewendet wird. Obwohl das Schmelzgut meist zwei- bis dreimal aufgeschmolzen wird, treten in den Gußkörpern erhebliche Qualitätsmängel auf, die sich vor allem durch ein grobkörniges Gefüge mit einer ausgeprägten Vorzugsorientierung der Kristalle, starke Steigerungen (lokale Schwankungen in der Zusammensetzung) und das Auftreten von Poren zeigen. Derartige Mängel treten nicht nur beim Primärguß beispielsweise von Titanaluminiden auf, sondern auch bei vielen anderen metallischen Werkstoffen, so daß sie, wie erwähnt, für eine direkte Bauteilfertigung aus dem Gußwerkstoff aber nicht geeignet sind. Der als Primärguß vorliegende Werkstoff muß daher strukturell und chemisch konsolidiert werden. Hierzu wird das Hochtemperatur-Umformen durch Schmieden oder Strangpressen regelmäßig angewendet, wobei vor allem eine deutliche Verfeinerung des Gefüges und ein Ausgleich der lokalen Schwankungen in der Zusammensetzung des Werkstoffs angestrebt wird, wenn es sich beispielsweise um metallische Legierungen handelt.

Bisher wurde das Gefüge des Gußwerkstoffs durch Rekristallisationsvorgänge und Phasenumwandlungen, die während der Hochtemperatur-Umformung durch die in den Werkstoff eingetragene mechanische Energie initiiert werden, konsolidiert. Die Feinheit und Homogenität des nach der Umformung vorliegenden Gefüges hängt daher neben der Umformtemperatur und Umformgeschwindigkeit vor allem von Umformgrad, d.h. dem Ausmaß der bei der Umformung des Werkstoffs erreichten plastischen Verformung ab. Dieser Umformgrad ist bei konventionellem einstufigen Schmieden durch Kompression meist auf eine Höhenreduktion von 90 bis 95 % beschränkt. Bei derartigen Umformgraden entstehen an der Peripherie des Schmiedekörpers hohe sekundäre Zugspannungen, die oftmals zur Rißbildung führen. Dies ist besonders für spröde Werkstoffe, wie Titanaluminide, problematisch, die deshalb meist nur wesentlich schwächer umgeformt werden können. Höhere Umformgrade erfordern mehrstufiges Schmieden, daß sehr aufwendig ist und außerdem nicht für alle angestrebten Bauteilformen anwendbar ist.

Besonders nachteilig ist auch, daß für Schmieden oberhalb von 1000°C keine geeigneten Gesenkmaterialien zur Verfügung stehen. Die bis zu Temperaturen von 1000°C bisher eingesetzten Molybdänlegierungen können nur unter Schutzgas betrieben werden, was die praktische Durchführung der Schmiedungen erschwert und verteuert.

Bei dem für die Umformung ebenfalls bisher angewendeten Strangpressen können meist deutlich höhere Umformgrade als beim Schmieden erreicht werden. Auch ist es möglich, daß durch überlagerte hydrostatische Spannungen auch spröde Werkstoffe relativ gut umgeformt werden können. Bei praktischen Anwendungen ist der beim Strangpressen tatsächlich erreichte Umformgrad allerdings meist durch die Geometrie des gewünschten Formkörpers auf eine Querschnittsreduzierung von ca. 10:1 beschränkt. Nachteilig ist zudem, daß für das Strangpressen meist erheblich höhere Temperaturen als für das Schmieden erforderlich sind. Werkstoffe, die wie Titanaluminide gegen Oxidation und Korrosion sehr empfindlich sind, müssen deshalb für das Strangpressen gesondert gekapselt werden, was relativ aufwendig und kostenträchtig ist.

Es ist deshalb Aufgabe der vorliegenden Erfindung, ein Verfahren der eingangs genannten Art zu schaffen, mit dem die Behandlung metallischer Werkstoffe in bezug auf eine gegenüber bisherigen Verfahren weit verbesserte Konsolidierung deren Gefüges möglich ist, wobei das Verfahren auch für sehr spröde und damit bisher nur sehr schwer umformbare Werkstoffe wie intermetallische Legierungen anwendbar sein soll.

Gelöst wird die Aufgabe gemäß der Erfindung durch ein Verfahren gemäß Anspruch 1.

Rohling im vorbeschriebenen Sinne bedeutet ein Element aus metallischem Werkstoff der oben beschriebenen Art, der soweit, gegebenenfalls durch mehrfaches Schmelzen, behandelt worden ist, wie er bisher auch für das Strangpressen bzw. Schmieden vorbehandelt worden ist.

Das metallische Element in diesem Sinne kann zu wissenschaftlichen Zwecken eine entsprechende Probe sein, es kann aber auch ein Halbzeug sein, das der Erzeugung von Endprodukten dienen soll, beispielsweise Turbinenschaufels für Strahltriebwerke oder Pleuels für Antriebsaggregate von Kraftfahrzeugen.

Mittels der erfindungsgemäßen Lösung sind Rohlinge aus metallischen Werkstoffen erzeugbar, mit denen, wie angestrebt, eine deutlich verbesserte Gefügekonsolidierung des metallischen Werkstoffs erreichbar ist, wobei auch die Anwendung des Verfahrens auf spröde und damit schwer umformbare metallische Werkstoffe Ergebnisse in bezug auf das verfahrensgemäß erreichbare Gefüge gezeigt haben, die sogar die in das Verfahren gesetzten Erwartungen erheblich übertroffen haben, d.h. die strukturelle und chemische Konsolidierung des Gefüges hat sich gegenüber den erreichbaren Gefügekonstallationen mittels bekannter Schmiede- und Strangpressverfahren erheblich verbessert. Ein weiterer wesentlicher Vorteil des erfindungsgemäßen Verfahrens liegt darin, daß die Umformtemperatur, auf die der Rohling erwärmt wird, erheblich unter den Temperaturen liegen kann, die für das bisherige bekannte Schmiede- und Strangpressverfahren erreicht werden mußten.

Um die Konsolidierung des Gefüges des metallischen Werkstoffs zu erreichen, wird die Deformierung in Form einer Drillung als auch einer gleichzeitigen Kompression ausgeübt, d.h. eine Überlagerung beider Deformierungsarten erfolgt, wobei die bei der Verformung des metallischen Werkstoffs aufgrund der Verdrillung gegebenenfalls auftretenden Scherrisse in einem sehr frühen Stadium wieder geschlossen werden, so daß diese nicht zu Makro-Rissen anwachsen können. Durch die Überlagerung von Drillung und Kompression wird zudem eine homogenere Verformung des Werkstoffs erreicht, da die zu beiden Verformungsprozessen gehörenden Schervorgänge bei geeignetem geometrischen Aufbau des Rohlings stark zueinander geneigt verlaufen.

Vorteilhafterweise erfolgt die Kompression durch Beaufschlagung des Rohlings mit konstanter Kraft, es ist aber auch vorzugsweise möglich, die Kompression durch Beaufschlagung des Rohlings mit konstanter Verformungsgeschwindigkeit erfolgen zu lassen.

Grundsätzlich kann die Erwärmung des Rohlings bei der verfahrensmäßigen Behandlung auf beliebige Weise erfolgen, wobei es vorteilhaft ist, die Erwärmung des Rohlings derart zu steuern, daß der Rohling insgesamt erwärmt wird bzw. auf Umformtemperatur gehalten wird, wenn die Deformierung stattfindet. In diesem Falle wird der Rohling insgesamt deformiert, d.h. verdrillt und komprimiert.

Es kann aber auch vorteilhaft sein, die Erwärmung derart zu bewirken, daß gezielt der ausgewählte Bereich des Rohlings erwärmt wird, dessen Deformierung bewirkt werden soll, d.h. eine im weitesten Sinne schrittweise Deformierung des Rohlings in Abhängigkeit der relativ zum Rohling positionierten Erwärmungseinrichtung bzw. Wärmezufuhr.

Die Erwärmung des Rohlings erfolgt vorzugsweise mittels einer elektrischen Spule, die geeignet um den Rohling positioniert wird und gegebenenfalls längs des Rohlings verschiebbar ist, um im Sinne des vorangehend Gesagten bestimmte ausgesuchte Bereiche des Rohlings zu erwärmen.

Ganz besonders vorteilhaft ist es, die Verformung des Rohlings bei einer Temperatur im Bereich von 1000°C erfolgen zu lassen, wobei es aber auch erfindungsgemäß möglich ist, wenn der spezielle metallische Werkstoff dieses erfordert, höhere oder tiefere Temperaturen für die Umformtemperatur des Rohlings zu wählen.

Sollten extrem hohe, über 1000°C gegebenenfalls hinausgehende Umformtemperaturen nötig sein, ist es vorteilhaft, das Verfahren wenigstens teilweise in einer Schutzgasatmosphäre vonstatten gehen zu lassen.

Die Erfindung wird nun unter Bezugnahme auf die nachfolgenden schematischen Zeichnungen anhand eines Ausführungsbeispieles eingehend beschrieben. Darin zeigen:
- Fig. 1: eine Prinzipskizze zur Veranschaulichung einer möglichen technischen Lösung des Verfahrens, wobei der dort dargestellte Rohling einer Kombination aus Drillung und Kompression ausgesetzt wird,
- Fig. 2: eine Makroaufnahme einer bei 1000°C durch die Kombination von Verdrillung und Kompression mittels des erfindungsgemäßen Verfahrens behandelten TiAl-Probe der Zusammensetzung Ti - 47 Al - 3,7 (Nb, Cr, Mn, Si) - 0,5 B, wobei die Zusammensetzung in Atomprozent angegeben ist, und
- Fig. 3: eine lichtmikroskopische Gefügeaufnahme zur Darstellung der durch die Kombination von Verdrillung und Kompression erreichten Gefügefeinung, wobei a) das Gefüge im umverformten Kopfbereich der Probe zeigt, b) das Gefüge im umgeformten zentralen Bereich der Probe und c) eine rasterelektronenmikroskopische Ausnahme im zentralen Bereich der Probe zur Darstellung der erreichten starken Gefügefeinung.

Das hier beschriebene Verfahren wurde im Labormaßstab an einer TiAl-Legierung der Zusammensetzung (in Atomprozent)

Ti - 47 Al - 3,7 (Nb, Cr, Mn, Si) - 0,5 B

erprobt. Die Experimente wurde an Luft durchgeführt. Mit Gewindeköpfen versehene Proben wurden hierzu in eine Kompressionsapparatur eingebaut, bei der die Probenfassungen zur Drillung der Probe gegeneinander verdreht werden konnten (Fig. 1). Die Proben wurden durch eine Induktionsspule auf unterschiedliche Verformungstemperaturen zwischen 1000 und 1100°C erwärmt. Die Probentemperatur wurde mit einem Thermoelement bestimmt. Aufgrund des geometrischen Aufbaus der Spule hatte die heiße Probenzone einen Länge von etwa 6 mm, was für die Auswertung als effektive Probenlänge betrachtet wurde. Nach Erreichen der gewünschten Temperatur wurden die Proben zunächst in Kompressionsrichtung mit konstanten Spannungen belastet, die zwischen 10 und 50 MPa lagen. Hierbei erfolgte aufgrund des sehr groben Gußgefüges noch keine Verformung. Danach wurden die Proben innerhalb von einer Minute um ø = 720° (zwei Umdrehungen) verdrillt. Dies entspricht bei dem vorliegenden Aufbau der Probe r = 4 mm, 1 = 6 mm am Außenmantel der Proben dem sehr hohen Verformungsgrad von etwa γₜ = 600 % und einer Dehnrate von dγₜ/dt = 5 x 10⁻²s-1. Während der Drillung findet daher intensive Rekristallisation statt. Durch die damit einhergehende Gefügefeinung sinkt die Fließspannung des Materials stark ab, so daß es sich unter der anliegenden Spannung auch in Kompression verformt. Hierdurch wird die erwünschte Kombination von Drillung und Kompression erreicht. Die auf diese Weise erzeugte Kompressionsverformung betrug typischerweise 20 %.

Fig. 2 zeigt eine Makroaufnahme der umgeformten Probe. Die durch das Umformverfahren erreichte Gefügefeinung ist an Hand von lichtmikroskopischen Gefügeaufnahmen in Fig. 3 demonstriert.

Fig. 3a zeigt das relativ grobe Gußgefüge im Kopfbereich der Probe, in dem keine Verformung und damit auch keine dynamische Rekristallisation stattgefunden hat. Demgegenüber ist in dem durch die Kompression und Drillung verformten zentralen Probenbereich eine starke Gefügefeinung eingetreten (Fig. 3b). Die mittlere Korngröße von lamellaren Kolonien beträgt im Kopfbereich der Probe etwa d = 800 µm, während die äquivalente Größe im zentralen Probenbereich auf etwa d = 50µm reduziert wurde. In dem durch Drillung und Kompression verformten Probenbereich traten trotz des hohen Umformgrades an keiner Stelle Risse auf, daher kann der Umformgrad zur weiteren Gefügefeinung sicherlich noch deutlich vergrö-Bert werden.

Das hier beschriebene Verfahren kann ohne Schwierigkeiten auf technische Maßstäbe erweitert werden, da die hierfür erforderlichen Komponenten, wie Induktionsheizungen oder Umformmaschinen, zur Standardausrüstung der metallurgischen Industrie gehören.

Ein besonderer Vorteil des Verfahrens ist, daß die Probenfassungen nicht erwärmt zu werden brauchen, daher bestehen auch keine besonderen Anforderungen an die Hochtemperaturfestigkeit dieser Materialien. Bei der Durchführung des Experiments kann die umzuformende Probe homogen über die ganze Länge auf die gewünschte Verformungstemperatur erwärmt werden. Alternativ dazu kann die Probe jedoch auch lokal durch Induktionsheizung erwärmt werden. Dieses letztere Verfahren hat den Vorteil, daß bei sonst gleichen Bedingungen lokal sehr hohe Umformgrade und Umformgeschwindigkeiten realisiert werden können, was bei vielen Materialien für das Erreichen einer homogenen Rekristallisierung vorteilhaft ist. Für die Gesamtumformung der Probe muß dazu, wie in Fig. 1 angedeutet, die Induktionsspule entlang der Probenlängsachse verschoben werden. Die Umformung kann, wie durch die vorliegenden Ergebnisse demonstriert wurde, im Vergleich zu konventionellen Schmiede- und Strangpressverfahren bei relativ niedrigen Umformtemperaturen um 1000°C erfolgen, was die Umformung von korrosionsempfindlichen Werkstoffen, wie Titanaluminiden deutlich einfacher gestaltet. Ein besonderer Vorteil des Verfahrens besteht jedoch auch darin, daß Umformvorgänge bei extrem hohen Temperaturen unter Schutzgas in relativ einfacher Weise realisiert werden können. Bei Titanaluminiden sind beispielsweise oftmals Umformtemperaturen oberhalb von 1350°C erforderlich, da hiermit besondere lamellare Gefügemorphologien eingestellt werden können. Durch diese Variabilität in der Versuchsführung können die Umformbedingungen in hohem Maße an das Verformungs- und Rekristallisierungsverhalten eingestellt werden, so daß auch relativ spröde Werkstoffe, wie Titanaluminide, gut geformt werden können. Die zur Verformung erforderlichen Drehmomente und Kräfte können jedoch in allen Fällen über relativ kalte Probenfassungen eingeleitet werden, so daß diese Fassungen nicht aus sehr teuren Hochtemperaturwerkstoffen gefertigt zu werden brauchen.

### Bezugszeichenliste

- 10: Rohling
- 11: Gewindekörper
- 12: Gewindekörper
- 13: Deformierungseinrichtung
- 14: Drillung
- 15: Kompression
- 16: Erwärmungseinrichtung (Induktionsspule)
- 17: Verschiebung der Erwärmungseinrichtung (Pfeil)
- 18: Erwärmungsbereich

## Patentansprüche

1. Verfahren zur Behandlung schwer umformbarer metallischer Werkstoffe zur Konsolidierung des Gefüges der metallischen Werkstoffe, umfassend die Verfahrensschritte Erzeugung eines Rohlings aus metallischem Werkstoff, Erwärmung des Rohlings auf Umformtemperatur sowie die Deformierung des Rohlings, wobei die Deformierung in Form einer Drillung und gleichzeitiger Kompression ausgeübt wird.

2. Verfahren nach Anspruch 1, **dadurch gekennzeichnet, dass** die Kompression durch Beaufschlagung des Rohlings mit konstanter Kraft erfolgt.

3. Verfahren nach Anspruch 1, **dadurch gekennzeichnet, dass** die Kompression durch Beaufschlagung des Rohlings mit konstanter Verformungsgeschwindigkeit erfolgt.

4. Verfahren nach einem der Ansprüche 1 bis 3, **dadurch gekennzeichnet, dass** die Erwärmung derart bewirkt wird, dass der Rohling insgesamt erwärmt wird.

5. Verfahren nach einem der Ansprüche 1 bis 3, **dadurch gekennzeichnet, dass** die Erwärmung derart bewirkt wird, dass gezielt der Bereich des Rohlings erwärmt wird, dessen Deformierung bewirkt werden soll.

6. Verfahren nach einem der Ansprüche 1 bis 5, **dadurch gekennzeichnet, dass** die Erwärmung des Rohlings mittels elektrischer Induktion bewirkt wird.

7. Verfahren nach einem der Ansprüche 1 bis 6, **dadurch gekennzeichnet, dass** die Verformung des Rohlings bei einer Temperatur im Bereich von 1000 °C erfolgt.

8. Verfahren nach einem der Ansprüche 1 bis 7, **dadurch gekennzeichnet, dass** die Behandlung unter einer Schutzgasatmosphäre durchgeführt wird.

## Claims

1. Method of processing metallic materials that are difficult to form as a means of consolidating the structure of the metallic materials, comprising the method steps of producing a blank of metallic material, heating the blank to forming temperature and deforming the blank, deformation being effected in the form of a twisting motion and simultaneous compression.

2. Method as claimed in claim 1, **characterised in that** the compression is effected by subjecting the blank to a constant force.

3. Method as claimed in claim 1, **characterised in that** compression is effected by subjecting the blank to a constant deformation rate.

4. Method as claimed in one of claims 1 to 3, **characterised in that** heating is applied so that the blank as a whole is heated.

5. Method as claimed in one of claims 1 to 3, **characterised in that** heating is applied so that the area of the blank intended to be deformed is specifically heated.

6. Method as claimed in one of claims 1 to 5, **characterised in that** the blank is heated by means of electric induction.

7. Method as claimed in one of claims 1 to 6, **characterised in that** the blank is deformed at a temperature in the region of 1000°C.

8. Method as claimed in one of claims 1 to 7, **characterised in that** processing is conducted under an inert gas atmosphere.

## Revendications

1. Procédé de traitement de matériaux métalliques difficilement façonnables afin de consolider la structure des matériaux métalliques, comportant les étapes de génération d'une ébauche à partir du matériau métallique, réchauffement de l'ébauche à la température de façonnage et déformation de l'ébauche, la déformation étant exercée sous forme d'une torsion et d'une compression simultanée.

2. Procédé selon la revendication 1, **caractérisé en ce que** la compression s'effectue par sollicitation de l'ébauche à une force constante.

3. Procédé selon la revendication 1, **caractérisé en ce que** la compression s'effectue par sollicitation de l'ébauche à une vitesse de déformation constante.

4. Procédé selon l'une quelconque des revendications 1 à 3, **caractérisé en ce que** le réchauffement est provoqué de telle sorte que l'ébauche est réchauffée en bloc.

5. Procédé selon l'une quelconque des revendications 1 à 3, **caractérisé en ce que** le réchauffement est provoqué de telle sorte qu'on chauffe de façon ciblée la zone de l'ébauche dont la déformation doit être provoquée.

6. Procédé selon l'une quelconque des revendications 1 à 5, **caractérisé en ce que** le réchauffement de l'ébauche est provoqué par induction électrique.

7. Procédé selon l'une quelconque des revendications 1 à 6, **caractérisé en ce que** la déformation de l'ébauche s'effectue à une température dans la plage de 1000°C.

8. Procédé selon l'une quelconque des revendications 1 à 7, **caractérisé en ce que** le traitement est réalisé sous atmosphère contrôlée.
